# EUROPÄISCHE PATENTANMELDUNG

(11) **EP 0 019 177 A1**
(43) Veröffentlichungstag der Anmeldung: **26.11.1980**
(21) Anmeldenummer: 80102424.1
(22) Anmeldetag: 05.05.1980
(51) Int. Cl.: H05B 3/34

(54) **Verfahren zur Erhöhung der elektrischen Leistung von aus metallisierten textilen Flächengebilden bestehenden Heizelementen**

(30) Priorität: 16.05.1979 DE 2919819
(71) Anmelder: BAYER AG, 51368 Leverkusen (DE)
(72) Erfinder: Ebneth, Harold, Dr., D-5090 Leverkusen 1 (DE); Wolf, Gerhard Dieter, Dr., D-4047 Dormagen 5 (DE)

(57) **Zusammenfassung**

Der Gegenstand der Erfindung betrifft ein Verfahren zur Erhöhung der elektrischen Leistung von aus metallisierten textilen Flächengebilden bestehenden Heizelementen, das dadurch gekennzeichnet ist, daß das metallisierte textile Flächengebilde bei gleichbleibender angelegter äußerer elektrischer Spannung einer mechanischen Druck- bzw. Zugspannung ausgesetzt wird.

## Beschreibung

In vielerlei technischen Anwendungsgebieten, z.B. in der Hydrokultur, Aquaristik und im Automobilbau sucht man leichte, flexible, praktisch trägheitslos arbeitende mit Niederspannung (< 50 Volt) zu betreibende großflächige Heizelemente, die gefahrlos zu handhaben sind und möglichst ihr textilelastisches Verhalten bewahren.

Heizelemente in Form von Folien oder Kissen sind bekannt. Konventionell werden solche Heizelemente z.B. mit 5 bis 7- litzigen Widerstandsdrähten aufgebaut und mit Strom beheizt. Diese Konstruktionen haben aber entscheidende Nachteile, z.B. wird beim Brechen der Metalldrähte etwa bei Dauerbiegebeanspruchung, die Funktionstüchtigkeit gestört und eine Reparatur solcher gestörter Heizdecken oder Heizkissen ist nicht mehr möglich.

Deshalb ist für spezielle Anwendungen ein textilelastisches, den Strom leitendes, textiles Flächengebilde z.B. Gewebe, Gestricke, Gewirke, Vlies oder Papier vorteilhaft gegenüber starren Gebilden oder Folien, da es z.B. geknickt, gefaltet, gerollt oder gereckt werden kann.

In der DE-OS 27 43 768 ist ein Verfahren beschrieben, wie ein leitendes, d.h. mit einem Metallüberzug versehenes textiles Flächengebilde hergestellt werden kann. Die Möglichkeit zur Anwendung dieser Gebilde als Flächenheizelemente ist in dieser DE-OS genannt.

Es wurde nun überraschend gefunden, daß man die Heizleistung bzw. die Oberflächentemperatur solcher Flächenheizelemente bei.gleichbleibender angelegter elektrischer Spannung dadurch bis zum etwa vierfachen Wert steigern kann, daß man auf das Gebilde eine mechanische Zugspannung einwirken läßt.

Die Erfindung betrifft daher ein Verfahren zur Erhöhung der elektrischen Leistung von aus metallisierten textilen Flächengebilden bestehenden Heizelementen, das dadurch gekennzeichnet ist, daß das metallisierte textile Flächengebilde bei gleichbleibender angelegter äußerer elektrischer Spannung einer mechanischen Zugspannung ausgesetzt wird.

Art und Größe der angelegten Spannung sind variabel; es können die üblicherweise verwendeten 360 Volt Drehstrom, 110 und 220 Volt Wechselstrom oder Gleich- und Wechselstrom < 50 Volt verwendet werden.

Besondere Gewirke und Gestricke (Flachstrick bzw. Rundstrick) zeigen im metallisierten Zustand den überraschenden Effekt, daß sie unter Zugspannung z. B. in Stäbchenrichtung oder auch senkrecht dazu eine bedeutende Zunahme der Stromleitfähigkeit zeigen, die Anlaß zu einer bis zum etwa vierfachen erhöhten Stromstärke gegenüber dem Ruhezustand geben kann. Wenn Gewebe im 450-Winkel zur Bindung, z. B. bei Leinwandbindung L 1/1 gestreckt werden, beobachtet man ebenfalls eine Zunahme der elektrischen Leitfähigkeit. Damit ist eine Erhöhung der Leistung bei gleichbleibender Spannung möglich, die sich in der Erhöhung der Oberflächentemperatur auszeichnet.

Nach Entlastung der Heizelemente geht die Heizleistung auf den ursprünglichen Wert vor Anlegen der mechanischen Spannung zurück.

Die Leitfähigkeit solcher Flächenheizelemente hängt außerdem von der Schichtdicke der Metallschicht auf den Fasern oder Fäden bzw. von der abgeschiedenen Nickelgewichtsmenge pro Flächeneinheit ab. Mit Zunahme der Schichtdicke tritt wegen Erhöhung des Querschnitts der Metallschicht eine Zunahme der elektrischen Leitfähigkeit ein.

Bereits bei etwa 0,1_{/}um, vorzugsweise 0,4/um, ist die Leitfähigkeit so stark, daß sie für Heizzwecke völlig ausreicht. Mit dickeren Metallschichten kann der Stromdurchfluß bei gleicher Spannung erhöht werden. Damit steigt die Heizleistung entsprechend an. Eine Nickelmetallschicht von ca. 0,8_{/}um Dicke ist schon ausreichend,um z.B. einem Spinnfasergewebe (400 x 330 mm) aus aromatischen Polyamiden L 1/1 eine Oberflächentemperatur von 250°C bei 36 Volt/13,5 A zu ergeben. Dabei ist es gleichgültig, ob mit Gleich-oder Wechselstrom gearbeitet wird.

Eine praktische Anwendung ist gegeben bei einem mit 12 Volt bzw. 24 Volt heizbaren, durchnähbaren Automobilsitz, der durch Belastung, d.h. wenn sich eine Person auf den Sitz setzt, eine merkliche Erhöhung der Oberflächentemperatur durch Anstieg der Amp_{'}ereleistung bei konstanter Spannung erfährt. Durch Entlastung des Sitzes verringert sich die Stromstärke ohne Änderung der Spannung, der Sitz kühlt sich wieder ab. Auf die Qualität des heizbaren Sitzes hat ein nachträgliches Durchnähen, Steppen oder Durchstechen keinen nachteiligen Einfluß. Dieser Effekt bleibt selbst nach über 200 000 Stauchungen erhalten.

Die Abhängigkeit der Heizleistung metallisierter Flächengebilde von der Größe der angelegten mechanischen Zugspannung und der damit verbundenen Längenänderung zeigen die nachfolgenden Beispiele.

### Beispiel 1

Ein Gestrick aus einem Fasergarn aus einem Acrylnitrilpolymerisat (94 Gew.-% Acrylnitril, 5,5 Gew.-% Acrylsäuremethylester, 0,5 Gew.-% Natriummethallylsulfonat) wird bei Raumtemperatur in ein salzsaures Bad (pH ≤1) einer kolloidalen Palladiumlösung gemäß DT-AS 11 97 720 eingetaucht. Nach Verweilen unter leichter Warenbewegung zwischen 30 Sekunden bis 2 Min. wird das Gut entnommen und mit Wasser gründlich gespült. Danach gibt man es in eine ca. 5 gew.-%ige Natronlauge bei Raumtemperatur. Unter leichter Warenbewegung wird das Gut zwischen ca. 30 Sek. und 2 Min. behandelt, anschließend entnommen und dann mit Wasser gespült. Anschließend trägt man das Gut in eine Lösung aus 0,2 mol/1 Nickel-II-Chlorid, 0,9 mol/1 Ammoniumhydroxid, 0,2 mol/1 Natriumhypophosphit ein, in das man so viel Ammoniak einleitet, daß der pH-Wert bei 30°C 8,9 beträgt. Nach ca. 15 Sek, beginnt sich die Oberfläche des textilen Flächengebildes dunkel zu verfärben. Bereits nach 30 Sek. ist das Gut mit einer feinen Nickelmetallschicht bedeckt und dunkel verfärbt. Nach ca. 20 Min. hat die Nickelschicht eine Dicke von ca. 0,8_{/}um bzw. eine Gewichtszunahme von 32 %. Das Gut wird dann dem Bad entnommen und zur Neutralreaktion gründlich mit Wasser von Raumtemperatur gespült.

Der Quadratwiderstand (vgl. Aigner und Haasemann, Kunststoffe 63 (1973) 11, 769 - 771) bei 50 % r.F. und 23°C gemessen betrug R^{O} = 8,7 Ohm parallel zur Stäbchenrichtung und R □ = 5,1 Ohm quer zur Stäbchenrichtung. Das Gestrick wurde an den gegenüberliegenden Seiten über die gesamte Länge mit Kupferleitstreifen versehen und einmal längs und einmal quer zur Stäbchenrichtung gestreckt. Dabei wurde die Zunahme der Stromstärke gemessen.

### A. Zugbelastung quer zur Stäbchenrichtung des Gestricks. Probengröße 50 x 50 cm; Nickelgehalt der Probe 31,8 Gew.-%

R□ = 5,1 Ohm.

### B. Zugbelastung längs zur Stäbchenrichtung des Gestricks Probengröße 50 x 50 cm; Nickelgehalt der Probe 27 Gew.-% R □= 8,7 Ohm.

### Beispiel 2

Ein Pclyester-Baumwoll-Mischgewebe in Tuchbindung (Größe 50 x 50 cm) bestehend aus 65 Gew.-% Polyesterstapelfasern auf Basis Polyäthylenterephthalat und 35 Gew.-% Baumwolle wird bei Raumtemperatur in ein salzsaures Bad (pH ≤ 1) einer kolloidalen Palladiumlösung gemäß DT-AS 11 97 720 eingetaucht. Nach Verweilen unter leichter Warenbewegung zwischen 30 Sek. bis 2 Min. wird das Gut entnommen und mit Wasser gründlich gespült. Danach gibt man es in eine ca. 5 gew.-%ige Natronlauge bei Raumtemperatur. Unter leichter Warenbewegung wird das Gut zwischen ca. 30 Sek. und 2 Min. behandelt, anschließend entnommen und dann mit Wasser gespült. Anschließend trägt man das Gut in eine Lösung aus 0,2 mol/1 Nickel-II-Chlorid, 0,9 mol/1 Ammoniumhydroxid, 0,2 mol/1 Natriumhypophosphit ein, in das man so viel Ammoniak einleitet, daß der pH-Wert bei 30°C 8,9 beträgt. Nach ca. 15 Sek. beginnt sich die Oberfläche des textilen Flächengebildes dunkel zu verfärben. Bereits nach 30 Sek. ist das Gut mit einer feinen Nickelmetallschicht bedeckt und dunkel verfärbt. Nach ca. 20 Min. hat die Nickelschicht eine Dicke von ca. 0,8 _{/}um. Das Gut wird dann dem Bad entnommen und zur Neutralreaktion gründlich mit Wasser von Raumtemperatur gespült.

Der Quadratwiderstand bei 50 % r.F. und 23°C gemessen betrug R□= 5,3 Ohm in Kettrichtung und 3,8 Ohm in Schußrichtung.

Nach Kontaktierung mit aufgeknipsten Kupferleitstreifen auf die 50 x 50 cm große Probe wurden beim Strecken in Schuß-, Kettrichtung und 45° schräg zur Bindung folgende Steigerungen der Stromstärke gefunden:

Beim Strecken in Kett- bzw. Schußrichtung ist die Längung des Gewebes durch die Bindung bedingt gering. Allein eine Längung von ca. 1 mm läßt bereits einen Anstieg der Stromstärke erkennen.

### Beispiel 3

Ein Gewebe in Tuchbindung L 1/1 in den Abmessungen von 50 cm x 50 cm aus einem Polyester-Baumwollspinnfasergarn (65 Gew.-% Polyesterspinnfasern und 35 Gew.-% Baumwolle)-Rohgewicht 120 g/m²wurde, wie in Beispiel 1 beschrieben mit einer Nickelmenge von 32,3 % versehen. Die durchschnittliche Nickelschicht auf der Faseroberfläche war etwa 0,6_{/}um . Elektrische Leitkon- 5 takte wurden auf den beiden gegenüberliegenden Seiten angebracht.

Der elektrische Widerstand in Ohm in Kettrichtung betrug 3,7 Ohm, in Schußrichtung 13,5 Ohm.

Die Messung der Oberflächentemperatur wurde nach einer Aufheizzeit von 10 Minuten durchgeführt.

Man erkennt daraus, daß je nach Streckung - unabhängig von Kette und Schuß - allein nach Zunahme der Länge der Probe unter Zugspannung eine Erhöhung der Oberflächentemperatur durch Erhöhung der Wattleistung erfolgt.

### Beispiel 4

Ein Gewebe in Tuchbindung L 1/1 in den Abmessungen von 100 cm (Breite) x 150 cm (Länge) aus einem Polyester-Baumwollspinnfasergarn (65 Gew.-% Polyesterspinnfaser und 35 Gew.-% Baumwolle) - Rohgewicht 120 g/m^{2 -} wurde wie im Beispiel 1 beschrieben mit einer Nickelmenge von 27 Gew.-% versehen. Die Nickelaufnahme war 32 g/m² Kupferleitschienen wurden auf den gegenüberliegenden Seiten (Abstand ca. 150 cm) angebracht. Der Quadratwiderstand im entspannten Zustand betrug etwa 9 Ohm. Bei 24 V/1,7 A wurde im ungereckten Zustand eine Oberflächentemperatur von ca. 26°C gemessen.

Reckung in Kettrichtung um 5 mm brachte eine Steigerung der Ampereleistung auf 2,8 A, d.h. bei 24 V/2,8 A wurde eine Oberflächentemperatur von durchschnittlich 31⁰C gemessen.

### Beispiel 5

Ein Gewebemuster in Tuchbindung in den Abmessungen von 20 cm (Breite) x 28 cm (Länge) aus einem Aramid (m-phenylen-isophthalamid)-Spinnfasergarn wurde wie bei Beispiel 1 beschrieben mit einer Schichtdicke von ca. 0,7 _{/}um Nickel metallisiert und mit Kupferleitschienen kontaktiert. R □ war 3,1 Ohm.

Bei 12 V/3 A wurde ungereckt eine Oberflächentemperatur von 86°C gemessen. Längs gereckt in Kettrichtung wurde bei einer Länge der Probe von 30 cm eine Stromstärke von 4,6 A und eine Temperatur von 95°C gemessen.

Bei 24 V/5,9 A wurde ungereckt eine Oberflächentemperatur von 176°C gemessen. Längs gereckt in Kettrichtung wurde bei einer Länge der Probe von 30 cm eine Stromstärke von 9,1 A und eine Temperatur von über 210°C gemessen.

### Beispiel 6

Ein Polyester-Baumwoll-Mischgewebe (65 % PET/35 % Baumwolle) in Tuchbindung (Größe : 50 x-50 cm) wird in ein salzsaures Bad einer kolloidalen Palladiumlösung gemäß DE-PS 11 97 720 eingetaucht. Nach 2- minütigem Verweilen unter leichter Warenbewegung wird das Gewebe in Wasser gespült. Danach gibt man es in eine 5 %ige Natronlauge bei Raumtemperatur. Nach einer Verweilzeit von 1 1/2 Minuten wird mit Wasser gespült. Anschließend trägt man das Gut in ein handelsübliches ammoniakalisches Nickelbad, welches Nickel-II-chlorid und als Reduktionsmittel Dimethylaminboran enthält, ein. Nach 10 minütiger Verweilzeit bei fortwährender leichter Warenbewegung wird das metallisierte Gewebe gut mit Wasser gewaschen und getrocknet.

Es wurden 7,9 g Nickel abgeschieden entsprechend 15,3 % bezogen auf das Gewicht des unbehandelten Gewebes.

Der Quadratwiderstand beträgt 0,9Ω in Schußrichtung und 2,2 Ω in Kettrichtung.

Dieses Gewebe wurde auf die Rückseite eines Polyamid-Veloursteppichs ( 40 cm x 30 cm, Florhöhe 10 mm ) geklebt, mit Kontakten zum elektrischen Anschluß und mit einer Schaumstoffschicht als Unterlage versehen. Mechanisch unbelastet floß ein Strom von 2,1 A bei 12 Volt durch den "heizbaren Teppichbodenbelag" mit einer an der Oberseite des Teppich gemessenen Temperatur von 35°C. Belastet mit einem Gewicht von 2 kg floß bei 12 Volt ein Strom von 3,0 A durch das metallisierte Gewebe mit einer an der Oberseite des Teppichs gemessenen Temperatur von 53⁰C.

## Patentansprüche

1) Verfahren zur Erhöhung der elektrischen Leistung von aus metallisierten textilen Flächengebilden bestehenden Heizelementen, dadurch gekennzeichnet, daß das metallisierte textile Flächengebilde bei gleichbleibender angelegter äußerer elektrischer Spannung einer mechanischen Druck- bzw. Zugspannung ausgesetzt wird.

2) Verfahren nach Anspruch 1, dadurch gekennzeichnet, daß das textile Flächengebilde ein Gestrick oder Gewirk ist.

3) Verfahren nach Anspruch 2, dadurch gekennzeichnet, daß die Zugspannung in Stäbchenrichtung oder senkrecht dazu einwirkt.

4) Verfahren nach Anspruch 1, dadurch gekennzeichnet, daß das textile Flächengebilde ein Gewebe ist.

5) Verfahren nach Anspruch 4, dadurch gekennzeichnet, daß die Zugspannung in Kett- oder Schußrichtung oder im Winkel von 45° zur Bindung einwirkt.

6) Verfahren nach den Ansprüchen 1 - 5, dadurch gekennzeichnet, daß das textile Flächengebilde einen nach dem in der DE-OS 27 43 768 beschriebenen Verfahren aufgebrachten Metallüberzug aufweist.

7) Verfahren nach den Ansprüchen 1 - 6, dadurch gekennzeichnet, daß das textile Flächengebilde einen Metallüberzug mit einer Gesamtschichtdicke von 0,1 bis 2,5 _{/}um bzw. eine Gewichtsaufnahme von mehr als 3 Gew.-% Metall aufweist.

8) Verfahren nach den Ansprüchen 1 - 7, dadurch gekennzeichnet, daß die zur Beheizung angelegte elektrische Spannung eine Gleich- oder Wechselstromspannung ist.
